# EUROPÄISCHE PATENTANMELDUNG

(11) **EP 2 584 063 A1**
(43) Veröffentlichungstag der Anmeldung: **24.04.2013**
(21) Anmeldenummer: 12189271.5
(22) Anmeldetag: 19.10.2012
(51) Int. Cl.: C23C 18/12

(54) **Verfahren zur Herstellung von härtbaren Werkstoffen**

(30) Priorität: 19.10.2011 DE 102011054615
(71) Anmelder: Nano-X GmbH, 66130 Saarbrücken (DE)
(72) Erfinder: Laryea, Nora, 66113 Saarbrücken (DE); Goedicke, Stefan, 66540 Neunkirchen (DE); Sepeur, Sefan, 66787 Wadgassen (DE); Groß, Frank, 66663 Merzig (DE); Hammarberg, Elin, 66119 Saarbrücken (DE); Frenzer, Gerals, 66130 Saarbrücken-Fechingen (DE)
(74) Vertreter: Vièl, Christof

(57) **Zusammenfassung**

Die Erfindung betrifft ein Verfahren zum Herstellen von härtbaren Werkstoffen.

Um ein Verfahren zum Herstellen von härtbaren Werkstoffen über die Direkthärtung bzw. die Luftfeuchtehärtung zu schaffen, bei dem auch niedermolekulare Ausgangsstoffe eingesetzt werden können, wird im Rahmen der Erfindung vorgeschlagen, daß
● der Ausgangsstoff mindestens ein Alkoxid von Metallen oder Halbmetallen ist, dessen molare Masse weniger als 500 g/mol beträgt,
● daß der Ausgangsstoff mit mindestens einer Säure, einem Säureester oder einer Base umgesetzt wird,
● wobei während der Umsetzung weniger als 0,5 Gew.-% (bezogen auf die Säure, den Säureester bzw. die Base) Wasser zugesetzt wird.

Hierbei entstehen höhermolekulare Spezies, die härtbar sind.

## Beschreibung

Die Erfindung betrifft ein Verfahren zum Herstellen von härtbaren Werkstoffen sowie die Verwendung des Verfahrens.

Die DE 42 05 819 A1 beschreibt korrosionsfeste Überzüge auf Metalloberflächen auf Basis von Silanverbindungen und Verbindungen des vierwertigen Titans und/oder Zirkoniums.

Aus der US 20030024432 A1 ist eine korrosionshemmende Sol-Gel-Beschichtung bekannt, die aus einer Kombination eines organometallischen Salzes, eines Organosilans und eines Borates, Phosphates oder einer zinkfunktionellen Komponente besteht.

Die DE 100 28 111 B4 beschreibt ein Verfahren zur Herstellung einer einen organischen Film bildenden Überzugszusammensetzung.

Die EP 1 449 891 A1 beschreibt eine Beschichtungsmasse zur Ausbildung eines Titanoxidfilms, enthaltend eine titanhaltige wäßrige Lösung und wenigstens eine Verbindung aus der Gruppe 1-Hydroxyethan-1, 1-diphosphonsäure und ihre Salze.

Der Erfindung liegt somit die Aufgabe zugrunde, ein Verfahren zum Herstellen von härtbaren Werkstoffen über die Direkthärtung bzw. die Luftfeuchtehärtung zu schaffen, die eine bessere Haftung an einem Substrat aufweisen.

Diese Aufgabe wird erfindungsgemäß dadurch gelöst, daß
- der Ausgangsstoff mindestens ein Alkoxid von Metallen oder Halbmetallen ist, dessen molare Masse weniger als 500 g/mol beträgt,
- daß der Ausgangsstoff mit mindestens einer Säure, einem Säureester oder einer Base umgesetzt wird,
- wobei während der Umsetzung weniger als 0,5 Gew.-% (bezogen auf die Säure, den Säureester bzw. die Base) Wasser zugesetzt wird.

Bei dieser gänzlich oder zumindest weitgehend wasserfreien Umsetzung entstehen Umsetzungsprodukte, die auch bei hohen Temperaturen bis 1.600°C oder aber mittels UV-Strahlung oder Elektronenstrahlung, gegebenenfalls auch in Kombination mit thermischer Härtung, gehärtet werden können. Überraschenderweise ist auch eine Härtung bei Raumtemperatur möglich, insbesondere eine Feuchtigkeitshärtung. Mit den Umsetzungsprodukte können Schichten ausgebildet bzw. Oberflächen beschichtet werden, um diesen bestimmte Eigenschaften zu verleihen, insbesondere diese kratzfest, korrosionsbeständig , konservierend, katalytisch wirkend, antibakteriell auszubilden bzw. mit einer Brandschutzschicht zu versehen.

Eine bevorzugte Ausgestaltung der Erfindung besteht darin, daß während der Umsetzung kein Wasser zugesetzt wird.

Es ist zur Erfindung gehörig, daß die Alkoxide von Metallen oder Halbmetallen ausgewählt sind aus der Gruppe bestehend aus Aluminium ethoxid, Aluminium isopropoxid, Aluminium n-butoxid, Aluminium sec-butoxid, Aluminiumacetylacetonat, Aluminium tert-butoxid, Antimon ethoxid, Antimon isopropoxid, Antimon methoxid, Antimon n-butoxid, Barium 1-methoxy-2-propoxid, Barium ethoxid, Barium isopropoxid, Bismuth isopropoxid, Bismuth tert-pentyloxid, Cer isopropoxid, Eisen ethoxid, Eisen isopropoxid, Eisen methoxid, Erbium isopropoxid, Gadoliunium isopropoxid, Gallium ethoxid, Gallium isopropoxid, Germanium ethoxid, Germanium(IV)methoxid, Germanium isopropoxid, Germanium n-butoxid, Hafnium ethoxid, Hafnium tert-butoxid, Holmium isopropoxid, Indium ethoxid, Indium isopropoxid, Kalium ethoxid, Kalium methoxid, Kalium tert-butoxid, Kalium tert-pentyloxid, Kobalt isopropoxid, Kupfer ethoxid, Kupfer isopropoxid, Kupfer methoxid, Lanthan ethoxid, Lithium isopropoxid, Lithium methoxid, Lithium tert-butoxid, Magnesium ethoxid, Magnesium tert-butoxid, Mangan methoxid, Molybdän isopropoxid, Natrium ethoxid, Natrium isopropoxid, Natrium methoxid, Natrium tert-butoxid, Natrium tert-pentyloxid, Neodymium isopropoxid, Niob ethoxid, Niob isopropoxid, Niob n-butoxid, Niob n-propoxid, Strontium isopropoxid, Tantal ethoxid, Tantal methoxid, Tellur ethoxid, Titan ethoxid, Titan isobutoxid, Titan isopropoxid, Titan methoxid, Titan n-butoxid, Titan n-propoxid, Vanadium triisopropoxid oxid, Wolfram(V)ethoxid, Wolfram(VI)ethoxid, Yttrium isopropoxid, Zink tert-butoxid, Zinn(II)ethoxid, Zinn (II)methoxid, Zinn(IV)tert-butoxid, Zirkon ethoxid, Zirkon n-propoxid, Zirkon n-butoxid und Zirkon tert-butoxid oder Mischungen hiervon.

Es liegt im Rahmen der Erfindung, daß die Säuren, Säureester bzw. Basen ausgewählt sind aus der Gruppe bestehend aus Toluolsulfonsäure, Schwefelsäure, Schwefelsäureestern, schwefliger Säure, Estern der schwefligen Säure, Phosphorsäure, phosphoriger Säure, Phosphonsäure, Sulfonsäure, blockierte Sulfonsäure, blockierten Schwefel- und Phosphorsäuren, cyclische oder acyclische Phosphorsäureester, Phosphorsäurediester, Phosphorsäuretriester, Phosphonsäureester, Phosphonsäurediester, blockierten Phosphorsäurestern, insbesondere aminblockierten Phosphorsäureestern, Carbonsäuren, Dicarbonsäuren, insbesondere Trifluoressigsäure, Aminosäuren und Aminen oder Mischungen hiervon.

Es ist zur Erfindung gehörig, daß die Säuren wasserfreie Säuren mit einem pKₛ-Wert von weniger als 3 sind.

Weiterhin liegt es im Rahmen der Erfindung, daß der Ausgangsstoff mit 1 Mol-% bis 100 Mol-%, bevorzugt mit 1 bis 20 Mol-%, besonders bevorzugt mit 5 bis 20 Mol-% Säure bzw. Säureester oder Base umgesetzt wird.

Es kann zweckmäßig sein, daß bei der Umsetzung ein zusätzlicher Starter zugegeben wird.

In diesem Zusammenhang ist vorgesehen, daß der zusätzliche Starter ausgewählt ist aus der Gruppe bestehend aus Aluminiumacetat, Photoinitiatoren und Thermoinitiatoren, insbesondere Peroxide oder Isocyanaten.

Ebenso liegt es im Rahmen der Erfindung, daß bei der Umsetzung Füllstoffe, Metallpigmente, Funktionspigmente, Farbpigmente in Partikelform, insbesondere Nanopartikel, zugegeben werden.

In diesem Zusammenhang ist vorgesehen, daß die Füllstoffe, Metallpigmente, Funktionspigmente oder Farbpigmente ausgewählt sind aus der Gruppe bestehend aus Magnesium, Aluminium, Zink, Eisen, Glimmer, Talg, Bornitrid, Molybdändisulfid, Graphit, Polytetrafluorethylen, Zirkoniumoxid, Aluminiumoxid, Siliziumoxid oder Mischungen hiervon.

Darüber hinaus kann es sinnvoll sein, daß bei der Umsetzung organische Harze, insbesondere Epoxydharze, Methacrylharze oder Alkydharze oder Silane, insbesondere Trialkoxysilane oder Tetraalkoxysilane als Additiv zugegeben werden.

Weiterhin ist vorgesehen, daß 0,1 bis 10 Gew.-%, bevorzugt 1 bis 5 Gew.-% (bezogen auf die umzusetzenden Stoffe) Silane als Additiv zugegeben werden.

Erfindungsgemäß ist vorgesehen, daß der hergestellte härtbare Werkstoff zu 10 bis 50 %, vorzugsweise zu 25 bis 50 % und höchst vorzugsweise zu 50 % vorvernetzt ist.

Es liegt im Rahmen der Erfindung, daß im Anschluß an die Umsetzung eine thermische Härtung bei Temperaturen zwischen Raumtemperatur und 1.600°C, bevorzugt zwischen Raumtemperatur und 800°C und besonders bevorzugt zwischen Raumtemperatur und 400°C, eine Härtung durch UV-Strahlung, eine Elektronenstrahlhärtung, eine Feuchtigkeitshärtung oder eine Kombination dieser Härtungsverfahren erfolgt.

Weiterhin ist es zur Erfindung gehörig, daß die molare Masse des hergestellten härtbaren Werkstoffs mehr als 200 g/mol, bevorzugt 200g/mol bis 5.000 g/mol und besonders bevorzugt 300 g/mol bis 1.500 g/mol beträgt.

Im Rahmen der Erfindung liegt auch die Verwendung des erfindungsgemäßen Verfahrens zur Herstellung von
- Schichten bzw. Oberflächen, insbesondere kratzfesten, korrosionsbeständigen , konservierenden, katalytisch wirkenden, antibakteriellen Schichten oder Oberflächen sowie Brandschutzschichten,
- Klebstoffen oder Dichtstoffen,
- Bindemitteln, insbesondere für Glaswolle, Steinwolle oder Sandkerne,
- kosmetischen und pharmazeutischen Formulierungen, insbesondere als Farbschutz für kosmetische Formulierungen,
- Katalysatoren,
- Imprägnierungen.

In diesem Zusammenhang ist es vorteilhaft, daß das bei der Umsetzung entstehende Umsetzungsprodukt naßchemisch, insbesondere durch Sprühen, Tauchen, Fluten, Rollen, Walzen, Streichen, Drucken, Schleudern oder Rakeln auf ein Substrat aufgebracht und dann gehärtet wird.

Es ist zur Erfindung gehörig, daß das Substrat aus Metall, insbesondere Stahl, Kunststoff, Holz, Keramik, Glas, Naturstoff oder Naturfasern besteht.

Nachfolgend wird die Erfindung anhand von Ausführungsbeispielen näher erläutert.

### Beispiel 1:

102 g wasserfreies Ethanol wird vorgelegt und zu dieser Lösung vorsichtig 2,97 g (30 mmol) konzentrierte Schwefelsäure unter Rühren zugegeben, wobei sich die Mischung erwärmt. Nach Abkühlen werden 23,44 g (69 mmol) Tetra-n-butylortotitanat und 7,24 g (38 mmol) Eisen(III)ethoxid unter Rühren zugegeben. Zu dieser gelb-braunen Lösung werden 11,0 g (138 mmol) Titanoxidpulver CristalACTiV™ DT-51 (Fa. Cristal Global) und 9,66 g (38 mmol) Ammoniumwolframat (Fa. Aldrich) zugegeben und ca. 10 min einer Ultraschallbehandlung unterzogen.

### Beispiel 2:

82 g wasserfreies 1-Butanol wird vorgelegt und zu dieser Lösung vorsichtig 1,31 g (13 mmol) konzentrierte Schwefelsäure unter Rühren zugegeben, wobei sich die Mischung erwärmt. Nach Abkühlen werden 5,14 g (13 mmol) Zirkonbutylat und 3,92 g (20 mmol) Eisen(III)ethoxid unter Rühren zugegeben. Zu dieser Lösung wird 11,0 g Zirkonoxidpulver (Zircox15, Fa. IBU-Tec) zugegeben und die Mischung wird über Nacht gerührt.

Ein entfettetes Edelstahlsubstrat kann mit den Beschichtungslösungen aus Beispiel 1 und 2 durch Eintauchen, Auffluten oder Aufpinseln flächig beschichtet werden. Nach Abtropfen wird die Beschichtung bei 80°C getrocknet und anschließend bei 350°C 1h eingebrannt, wobei eine Aufheizrate von maximal 2°C/min verwendet werden muss. Man erhält eine stabile Beschichtung, welche eine hohe katalytische Wirksamkeit für die selektive katalytische Reduktion von Stickoxiden aufweist.

### Beispiel 3:

87 g Butylglycol werden vorgelegt und zu dieser Lösung vorsichtig 6,39 g (65 mmol) konzentrierte Schwefelsäure unter Rühren zugegeben, wobei sich die Mischung erwärmt.

Zu dieser Lösung werden 25,0 g (65 mmol) Zirkonbutylat sowie 7,84 g Siliciumcarbidpulver zugegeben und über Nacht gerührt.

### Beispiel 4:

30,0 g 1-Methoxy-2-Propanol werden vorgelegt und zu dieser Lösung vorsichtig 1,51 g (15 mmol) konzentrierte Schwefelsäure unter Rühren zugegeben, wobei sich die Mischung erwärmt. Zu dieser Lösung werden 6,23 g (19 mmol) Aluminiumacetylacetonat und 20,0 g (96 mmol) Tetraethoxysilan gegeben. Nach 1 h Rühren ist die Mischung beschichtungsfertig.

Die Beschichtungslösungen aus Beispiel 3 und 4 werden durch Tauchen, Fluten oder Spritzen auf ein entfettetes metallisches Substrat aufgebracht und 30 min bei 180°C getrocknet. Man erhält homogene kratzfeste Beschichtungen.

### Beispiel 5:

100 g Tetra-n-butylorthotitanat werden in 100 g Butylglykol gelöst und vorgelegt.

10 g konzentrierte Schwefelsäure werden in 90 g Butylglykol gelöst. Von dieser ca. 10%igen nahezu wasserfreien Schwefelsäurelösung werden 20 g unter Rühren zu der Vorlage gegeben. Das Reaktionsgemisch wird unter Rühren auf 60°C erwärmt und 1 h bei dieser Temperatur gehalten. Nach Rückkühlung auf Raumtemperatur kann das Reaktionsprodukt als Beschichtungslösung eingesetzt werden.

Ein gereinigtes Aluminiumblech wird in die Lösung eingetaucht und langsam mit gleichmäßiger Geschwindigkeit senkrecht herausgezogen (Dip Coating). Nach Abtropfen wird die Beschichtung 15 min bei 200°C eingebrannt. Man erhält eine dünne transparente Korrosionsschutzbeschichtung mit guter Chemikalienbeständigkeit.

## Patentansprüche

1. Verfahren zum Herstellen von härtbaren Werkstoffen, **dadurch gekennzeichnet, daß**
• der Ausgangsstoff mindestens ein Alkoxid von Metallen oder Halbmetallen ist, dessen molare Masse weniger als 500 g/mol beträgt,
• daß der Ausgangsstoff mit mindestens einer Säure, einem Säureester oder einer Base umgesetzt wird,
• wobei während der Umsetzung weniger als 0,5 Gew.-% (bezogen auf die Säure, den Säureester bzw. die Base) Wasser zugesetzt wird.

2. Verfahren gemäß Anspruch 1, **dadurch gekennzeichnet, daß** während der Umsetzung kein Wasser zugesetzt wird.

3. Verfahren gemäß Anspruch 1, **dadurch gekennzeichnet, daß** die molare Masse der Alkoxide von Metallen oder Halbmetallen weniger als 300 g/mol beträgt.

4. Verfahren gemäß Anspruch 1, **dadurch gekennzeichnet, daß** die Alkoxide von Metallen oder Halbmetallen ausgewählt sind aus der Gruppe bestehend aus Aluminium ethoxid, Aluminium isopropoxid, Aluminium n-butoxid, Aluminium sec-butoxid, Aluminiumacetylacetonat, Aluminium tert-butoxid, Antimon ethoxid, Antimon isopropoxid, Antimon methoxid, Antimon n-butoxid, Barium 1-methoxy-2-propoxid, Barium ethoxid, Barium isopropoxid, Bismuth isopropoxid, Bismuth tert-pentyloxid, Cer isopropoxid, Eisen ethoxid, Eisen isopropoxid, Eisen methoxid, Erbium isopropoxid, Gadoliunium isopropoxid, Gallium ethoxid, Gallium isopropoxid, Germanium ethoxid, Germanium(IV)methoxid, Germanium isopropoxid, Germanium n-butoxid, Hafnium ethoxid, Hafnium tert-butoxid, Holmium isopropoxid, Indium ethoxid, Indium isopropoxid, Kalium ethoxid, Kalium methoxid, Kalium tert-butoxid, Kalium tert-pentyloxid, Kobalt isopropoxid, Kupfer ethoxid, Kupfer isopropoxid, Kupfer methoxid, Lanthan ethoxid, Lithium isopropoxid, Lithium methoxid, Lithium tert-butoxid, Magnesium ethoxid, Magnesium tert-butoxid, Mangan methoxid, Molybdän isopropoxid, Natrium ethoxid, Natrium isopropoxid, Natrium methoxid, Natrium tert-butoxid, Natrium tert-pentyloxid, Neodymium isopropoxid, Niob ethoxid, Niob isopropoxid, Niob n-butoxid, Niob n-propoxid, Strontium isopropoxid, Tantal ethoxid, Tantal methoxid, Tellur ethoxid, Titan ethoxid, Titan isobutoxid, Titan isopropoxid, Titan methoxid, Titan n-butoxid, Titan n-propoxid, Vanadium triisopropoxid oxid, Wolfram(V)ethoxid, Wolfram(VI)ethoxid, Yttrium isopropoxid, Zink tert-butoxid, Zinn(II)ethoxid, Zinn (II)methoxid, Zinn(IV)tert-butoxid, Zirkon ethoxid, Zirkon n-propoxid, Zirkon n-butoxid und Zirkon tert-butoxid oder Mischungen hiervon.

5. Verfahren gemäß Anspruch 1, **dadurch gekennzeichnet, daß** die Säuren, Säureester bzw. Basen ausgewählt sind aus der Gruppe bestehend aus Toluolsulfonsäure, Schwefelsäure, Schwefelsäureestern, schwefliger Säure, Estern der schwefligen Säure, Phosphorsäure, phosphoriger Säure, Phosphonsäure, Sulfonsäure, blockierte Sulfonsäure, blockierten Schwefel- und Phosphorsäuren, cyclische oder acyclische Phosphorsäureester, Phosphorsäurediester, Phosphonsäureester, blockierten Phosphorsäurestern, insbesondere aminblockierten Phosphorsäureestern, Carbonsäuren, Dicarbonsäuren, insbesondere Trifluoressigsäure, Aminosäuren und Aminen oder Mischungen hiervon.

6. Verfahren gemäß Anspruch 1, **dadurch gekennzeichnet, daß** die Säuren wasserfreie Säuren mit einem pKₛ-Wert von weniger als 3 sind.

7. Verfahren gemäß Anspruch 1, **dadurch gekennzeichnet, daß** der Ausgangsstoff mit 1 Mol-% bis 100 Mol-%, bevorzugt mit 1 bis 20 Mol-%, besonders bevorzugt mit 5 bis 20 Mol-% Säure bzw. Säureester oder Base umgesetzt wird.

8. Verfahren gemäß Anspruch 1, **dadurch gekennzeichnet, daß** bei der Umsetzung ein zusätzlicher Starter zugegeben wird.

9. Verfahren gemäß Anspruch 9, **dadurch gekennzeichnet, daß** der zusätzliche Starter ausgewählt ist aus der Gruppe bestehend aus Aluminiumacetat, Photoinitiatoren und Thermoinitiatoren, insbesondere Peroxiden oder Isocyanaten.

10. Verfahren gemäß Anspruch 1, **dadurch gekennzeichnet, daß** bei der Umsetzung Füllstoffe, Metallpigmente, Funktionspigmente, Farbpigmente in Partikelform, inbesondere Nanopartikel, zugegeben werden.

11. Verfahren gemäß Anspruch 10, **dadurch gekennzeichnet, daß** die Füllstoffe, Metallpigmente, Funktionspigmente oder Farbpigmente ausgewählt sind aus der Gruppe bestehend aus Magnesium, Aluminium, Zink, Eisen, Glimmer, Talg, Bornitrid, Molybdändisulfid, Graphit, Polytetrafluorethylen, Zirkoniumoxid, Aluminiumoxid, Siliziumoxid oder Mischungen hiervon.

12. Verfahren gemäß Anspruch 1, **dadurch gekennzeichnet, daß** bei der Umsetzung organische Harze, insbesondere Epoxydharze, Methacrylharze oder Alkydharze oder Silane, insbesondere Trialkoxysilane oder Tetraalkoxysilane als Additiv zugegeben werden.

13. Verfahren gemäß Anspruch 12, **dadurch gekennzeichnet, daß** 0,1 bis 10 Gew.-%, bevorzugt 1 bis 5 Gew.-% (bezogen auf die umzusetzenden Stoffe) Silane als Additiv zugegeben werden.

14. Verfahren gemäß Anspruch 1, **dadurch gekennzeichnet, daß** der hergestellte härtbare Werkstoff zu 10 bis 50 %, vorzugsweise zu 25 bis 50 % und höchst vorzugsweise zu 50 % vorvernetzt ist.

15. Verfahren gemäß einem der Ansprüche 1 bis 14, **dadurch gekennzeichnet, daß** im Anschluß an die Umsetzung eine thermische Härtung bei Temperaturen zwischen Raumtemperatur und 1.600°C, bevorzugt zwischen Raumtemperatur und 800°C und besonders bevorzugt zwischen Raumtemperatur und 400°C, eine Härtung durch UV-Strahlung, eine Elektronenstrahlhärtung, eine Feuchtigkeitshärtung oder eine Kombination dieser Härtungsverfahren erfolgt.

16. Verfahren gemäß Anspruch 1, **dadurch gekennzeichnet, daß** die molare Masse des hergestellten härtbaren Werkstoffs mehr als 200 g/mol, bevorzugt 200g/mol bis 5.000 g/mol und besonders bevorzugt 300 g/mol bis 1.500 g/mol beträgt.

17. Verwendung des Verfahrens gemäß der Ansprüche 1 bis 17 zur Herstellung von
• Schichten bzw. Oberflächen, insbesondere kratzfesten, korrosionsbeständigen , konservierenden, katalytisch wirkenden, antibakteriellen Schichten oder Oberflächen sowie Brandschutzschichten,
• Klebstoffen oder Dichtstoffen,
• Bindemitteln, insbesondere für Glaswolle, Steinwolle oder Sandkerne,
• kosmetischen und pharmazeutischen Formulierungen, insbesondere als Farbschutz für kosmetische Formulierungen,
• Katalysatoren,
• Imprägnierungen.

18. Verwendung gemäß Anspruch 18, **dadurch gekennzeichnet, daß** das bei der Umsetzung entstehende Umsetzungsprodukt naßchemisch, insbesondere durch Sprühen, Tauchen, Fluten, Rollen, Walzen, Streichen, Drucken, Schleudern oder Rakeln auf ein Substrat aufgebracht und dann gehärtet wird.

19. Verwendung gemäß Anspruch 18, **dadurch gekennzeichnet, daß** das Substrat aus Metall, insbesondere Stahl, Kunststoff, Holz, Keramik, Glas, Naturstoff oder Naturfasern besteht.
